# EUROPÄISCHE PATENTSCHRIFT

(11) **EP 2 314 462 B1**
(45) Veröffentlichungstag und Bekanntmachung des Hinweises auf die Patenterteilung: **12.12.2012**
(21) Anmeldenummer: 09173630.6
(22) Anmeldetag: 21.10.2009
(51) Int. Cl.: B44C 5/04, B41J 3/407, B41M 5/00

(54) **Verfahren zur Herstellung einer Zementgebundene Platte mit einer aufgedruckten Dekorschicht**
Method of manufacturing a cement-bound board with a printed decorative layer
Procédé de fabrication d'une Plaque reliée par ciment dotée d'une couche de décor imprimée

(43) Veröffentlichungstag der Anmeldung: 27.04.2011
(73) Patentinhaber: Falquon GmbH, 16928 Pritzwalk (DE)
(72) Erfinder:
(74) Vertreter: Morawski, Birgit

(56) Entgegenhaltungen:
- EP-A1- 0 872 338
- EP-A1- 1 842 661
- EP-A1- 1 961 718
- EP-A2- 1 837 449

## Beschreibung

Die Erfindung betrifft ein Verfahren zur Herstellung einer zementgebundenen Platte nach Anspruch 1.

Der Einsatz von Platten auf der Basis von Holzwerkstoffen im Außenbereich ist aufgrund mehrerer Probleme begrenzt. Dies betrifft insbesondere die relativ schlechte Wasser- und Witterungsbeständigkeit von Holzwerkstoffplatten. So kann eine schlechte Wasserbeständigkeit von Holzwerkstoffplatten bei der Nutzung im Außenbereich zu Quellungen bis hinzu Materialzerstörungen führen.

Beschichtungen von Holzwerkstoffplatten mit Melaminharzen führen aufgrund der schlechten Witterungsbeständigkeit und UV-Beständigkeit der Melaminharze zu farblichen Veränderungen (Verbleichen) bis hinzu einer erhöhten Sprödigkeit der Oberfläche. Dies ist nicht nur ein optisches Problem, sondern geht vielmehr einher mit einer nachlassenden Festigkeit der Platte, was insbesondere bei einer Anwendung im Fassadenbereich gefährlich werden könnte. Darüber hinaus müssen derartige Platten neben einer bestimmten Festigkeit im Hinblick auf die vorgesehene Montage auch einer erhöhten Windlast widerstehen.

Es ist bekannt im Außenbereich, wie zum Beispiel im Fassadenbereich oder dem Bereich der Stadtmöblierung, Kompaktplatten zu verwenden. Diese Kompaktplatten weisen mit Phenolharze imprägnierte Kraftpapiere in ihrer Kernanlage auf. Die Oberfläche der Kompaktplatten bestehen entweder aus pigmentierten Lacken oder aus dekorativen Papieren, die mit Melaninharz imprägniert sind. Als nachteilig erweist sich dabei, dass diese Kompaktplatten relativ teuer sind und aufgrund ihrer Melaminharzoberfläche nur eine eingeschränkte Witterungsbeständigkeit besitzen. Zudem sind diese Kompaktplatten durch eine hohe Dichte von über 1400 kg/m³ gekennzeichnet, was den Transport und die Montage dieser Platten erheblich erschwert.

Üblicherweise werden bei diesen Kompaktplatten nur einfarbige bzw. unifarbene Dekore verwendet, da andere Dekore auf Papierbasis nur schwer realisierbar sind. Ein direktes Bedrucken der mit Phenolharze imprägnierten Kompaktplatten-Rohlinge ist aufgrund technischer Probleme wie zum Beispiel der durch die Phenolkomponente hervorgerufenen dunkelbraunen Farbe und der schlechten Haftung bisher nicht möglich.

Eine weitere wesentliche Anforderung an für den Außenbereich vorgesehene Platten besteht darin, dass diese ab einer vorgeschriebenen Gebäudehöhe schwer entflammbar sein müssen. Bisher kann dies nur durch den aufwändigen Einsatz von Flammenschutzmittel erreicht werden.

Eine Alternative zu den beschriebenen Kompaktplatten stellen Systeme auf rein anorganischer Basis dar, wie zum Beispiel Zementplatten. Aufgrund ihres hohen Gewichtes sind diese Platten für die Fassadenanwendung jedoch nicht geeignet. Zudem ist eine direkte Oberflächenveredelung durch Bedrucken oder Auftragen einer Lackierung aufgrunf der typischen Oberfläche nicht möglich. So sind diese Betonplatten in der Regel nur in Form von einfach gefärbten Platten ohne weiteres Dekor erhältlich. Damit werden jedoch Gestaltungsmöglichkeiten im Fassadenbereich vernachlässigt, die neben dem dekorativen Aspekt auch weitere Aspekte wie zum Beispiel zusätzliche Werbefläche unberücksichtigt lassen.

Neben Platten auf der Basis von Holzwerkstoffen oder Zement sind ebenfalls zementgebundene Holzfaserplatten zur Anwendung im Außenbereich, z.B. im Fassadenbereich bekannt. Diese zementgebundene Platten können üblicherweise Fasern aus Zellulose, Papier, Holz oder Glas aufweisen, welche durch ein anorganisches Bindemittel wie zum Beispiel Zement zusammengehalten werden (DD 275863 A1, DE 10060 212 A1, DE 10 2004 022 227 A1).

Zur Erhöhung der Stabilität von zementgebundene Holzfaserplatten ist das Auftragen von zusätzlichen Schutzschichten, die keine Holzfasern enthalten, auf eine Trägerplatte aus zementgebundenen Holzfasern bekannt (WO 03/016626 A2). Diese zusätzliche Schutzschicht kann durch geeignete Dekormotive oder Texturen modifiziert werden.

Es ist allgemein bekannt zur Erhöhung der Stabilität von Faserplatten diese mit einer äußeren Schutzschicht zu versehen.

Aus der EP 1 837 449 A2 ist z.B. eine Brandschutzplatte aus einer zementgebundene Spannplatte als Trägerplatte, einer Dekorschicht und eine auf der Dekorschicht aufgetragene Oberflächenversiegelung bekannt.

In der EP 0 872 338 A1 wird dekorative Platte umfassend eine Materialplatte mit einer Dekorschicht und einer auf der Dekorschicht angeordneten Oberflächenschutzschicht versehen. Die Dekorschicht weist mindestens eine Verbindung mit einem aktiven Wasserstoffatom auf und die Oberflächenschutzschicht umfasst mindestens eine IsocyanatVerbindung. Die in den der Dekorschicht und der Oberflächenschicht enthaltenen Verbindungen reagieren miteinander, wodurch eine deutliche Haftungsverbesserung erreicht wird.

Aus der EP 1 961 718 A1 ist ein Dachsystem basierend auf Wellplatten bekannt. Zur Vermeidung von Beschädigungen während des Transportes dieser Wellplatten ist auf einer Seite (der Rückseite unter Einsatzbedingungen) eine Schutzschicht aus einer Hotmelt-Zusammensetzung aufgetragen. Auf die andere Seite (Vorderseite) kann ebenfalls eine weitere Schicht aufgetragen werden. Dafür geeignet sind verschiedene Farben aber auch Materialien, die UV-beständig sind.

Der vorliegenden Erfindung liegt die Aufgabe zu Grunde, ein Verfahren zur Herstellung eines Bauelementes bzw. einer. Platte zur Verfügung zu stellen, die zur Anwendung im Außenbereich geeignet ist und den Belastungen durch klimatische Einflüsse und Wasser widersteht. Zu dem soll eine derartige Platte eine dekorative Oberfläche mit hoher Farbstabilität aufweisen.

Diese Aufgabe wird erfindungsgemäß durch ein Verfahren mit den Merkmalen des Anspruchs 1 gelöst.

Das erfindungsgemäße Verfahren zur Herstellung einer zementgebundenen Platte mit mindestens einer Oberseite und mindestens einer Unterseite zur Anwendung im Außenbereich, wobei auf mindestens eine der Seiten eine Dekorschicht aufgedruckt ist, und auf der Dekorschicht mindestens eine Schutzschicht umfassend mindestens einen UV-beständigen Lack angeordnet ist, umfasst dabei die folgenden Schritte:
a) Schleifen der Oberfläche der zementgebundenden Platte unter Verwendung eines 200" er Korns und anschließendes Reinigen mittels Bürsten oder Absaugen,
b) Auftragen eines Primers mit einer Menge von ca. 10 g/m² mit nachfolgendem Aufbringen einer weißen Grundierung in einer Menge von ca. 20 g/m²,
c) Zwischentrocknen der Platte oder Härten der Grundierung unter Verwendung von UV-Lampen,
d) Bedrucken der Oberfläche der zementgebundenen Platte mit einer Dekorschicht mittels Inkjet-Verfahren,
e) Auftragen eines ersten Lackes in einer Menge von ca. 10 g/m² und Aushärten des ersten Schutzlackes unter Verwendung von UV-Lampen,
f) Auftragen eines zweiten Lackes in einer Menge von ca. 80 g/m² und Anhärten des zweiten Schutzlackes unter Verwendung von UV-Lampen oder Elektronenstrahlhärtung (ESH), und
g) Auftragen eines Decklackes in einer Menge von ca. 10 bis 15 g/m² und Härten des Decklackes unter Verwendung von UV-Lampen oder Elektronenstrahlhärtung (ESH).

Die Dekorschicht ist dabei unmittelbar auf die Oberseite und/oder Unterseite aufgebracht, d.h. die zementgebundene Trägerplatte dient als direkte Druckvorlage. Auf die Verwendung von Dekorpapier kann daher verzichtet werden, was zu einer Materialersparnis beiträgt. Ein weiterer wesentlicher Vorteil der erfindungsgemäßen Platte besteht in ihrem im Vergleich zu Kompaktplatten und Zementplatten wesentlich geringeren Gewicht, was diese für den Einsatz im Fassadenbereich besonders attraktiv macht.

Durch die Schutzschicht wird die Beständigkeit der zementgebundenen Platte gegen Feuchtigkeit und Wasser gewährleistet.

Erfindungsgemäß wird die Dekorschicht mittels eines Tintenstrahl-Druckers (Inkjet-Druckers) auf die zementgebundene Trägerplatte aufgetragen. Die Verwendung von Tintenstrahl-Druckern zur Erzeugung von Dekoren ist zum Beispiel aus der Bearbeitung von Holzwerkstoffplatten bekannt (z.B. DE 10 2006 022 774 B3). Daher bedarf es keiner weitergehenden Modifikation oder Umstellung des Tintenstrahl-Druckprozesses, der im Falle von Holzwerkstoffplatten Anwendung findet, was zu einer Zeit- und Kostenersparnis beiträgt.

Als Tintenstrahldrucker können CIJ (Continous Ink Jet)-Drucker und/oder DOD (drop On Demand)-Drucker verwendet werden, die dem Fachmann bekannt sind. Die Verwendung von CIJ-Druckern ist im vorliegenden Fall bevorzugt.

Die aufgetragene Dekorschicht kann mehrfarbige Dekore mit oder ohne geometrischen Strukturen, Holzmaserungen, Fliesenmuster, Parkettimitate, Fantasiemuster oder anderer vorstellbaren Strukturen umfassen.

Die mindestens eine Schutzschicht umfasst mindestens einen UV-beständigen Lack , wobei dieser in Form eines Klarlackes verwendet werden kann oder weitere Additive, insbesondere Pigmente, abriebfeste Partikel, Flammschutzmittel und/oder leitfähige Substanzen, umfassen kann. Die Verwendung eines UV-beständigen Lackes garantiert eine lange Farbstabilität und damit eine lange Nutzungsdauer der Beschichtung.

Als Pigmente werden insbesondere Pigmente aus Titandioxid und/oder Eisenoxid verwendet. Die Konzentration der Pigmente in der Lackschicht kann bis zu 5 Gew%, bevorzugt zwischen 1 bis 4 Gew%, insbesondere bevorzugt zwischen 1,5 bis 3,5 Gew% betragen.

Die leitfähigen Substanzen können ausgewählt sein aus der Gruppe enthaltend Russ, Kohlefasern, Metallpulver und Nanopartikel, insbesondere Kohlenstoffnanoröhren. Es können auch Kombinationen dieser Substanzen zum Einsatz kommen.

In einer weiteren Ausführungsform ist das Additiv ausgewählt aus der Gruppe der Flammschutzmittel enthaltend Phosphate, Borate, insbesondere Ammoniumpolyphosphat, Tris(tri-bromneopentyl)phosphat, Zinkborat oder Borsäurekomplexe von mehrwertigen Alkoholen.

Die Verwendung von Flammenschutzmittel führt zu einer weiteren Verringerung der Entflammbarkeit und ist daher insbesondere bei Anwendungen der Platten im Fassadenbereich von Bedeutung, die ab einer bestimmten Gebäudehöhe zum Einsatz kommen.

Die abriebfesten Partikel sind bevorzugt ausgewählt aus der Gruppe enthaltend Aluminiumoxide, Korund, Borcarbide, Siliziumdioxide, Siliziumcarbide und Glaskugeln. Die abriebfesten Partikel erhöhen die Abriebfestigkeit und Stabilität der Schutzschicht.

Prinzipiell können als zementgebundene Platte eine zementgebundene Holzfaserplatte, eine zementgebundene Holzspanplatte und/oder auch eine Gipsfaserplatte zum Einsatz kommen. Die zum Einsatz vorgesehene Platte ist bevorzugt glatt geschliffen. Darüber hinaus weist die Oberfläche bevorzugt keine groben Späne in der Deckschicht auf, und enthält bevorzugt keine Fehlstellen wie z.B. Löcher oder Flecken.

Zusätzlich zu der Dekorschicht und der Schutzschicht kann die zementgebundene Platte mindestens eine Gegenzugsbeschichtung und/oder mindestens eine schalldämmende und/oder wärmedämmende Schicht aufweisen.

Nachfolgend wird die Erfindung anhand eines Ausführungsbeispiels näher erläutert.

### Ausführungsbeispiel

Die Oberfläche einer Zementplatte wird zunächst unter Verwendung eines 200"er Korns geschliffen und anschließend durch Bürsten oder Absaugen gereinigt.

Im nächsten Schritt erfolgt der Auftrag eines Primers mit einer Menge von ca. 10g/m² mit nachfolgendem Aufbringen einer weißen Grundierung in einer Menge von ca. 20g/m².

Die so behandelte Platte wird zwischen getrocknet bzw. die aufgebrachte Grundierung unter Verwendung von UV-Lampen gehärtet.

Nachfolgend wird die Oberfläche der Zementplatte mit der gewünschten Dekorschicht im Inkjet-Verfahren bedruckt.

Im Anschluss an das Druckverfahren erfolgt der Auftrag eines ersten Schutzlackes bzw, Primers in einer Menge von ca. 10g/m2, der mittels UV-Lampen ausgehärtet wird.

Ein zweiter Lackauftrag mit einer Menge von ca. 80 g/m² schließt sich an, welcher mit UV-Lampen oder ESH angeliert bzw. angehärtet wird. Der abschließende Decklackauftrag mit einer Menge von ca. 10 bis 15 g/m2 wird ebenfalls mittels UV-Lampen oder ESH gehärtet.

## Patentansprüche

1. Verfahren zur Herstellung einer zementgebundenen Platte mit mindestens einer Oberseite und mindestens einer Unterseite zur Anwendung im Außenbereich, wobei auf mindestens eine der Seiten eine Dekorschicht aufgedruckt ist, und auf der Dekorschicht mindestens eine Schutzschicht umfassend mindestens einen UV-beständigen Lack angeordnet ist, umfassend die folgenden Schritte:
a) Schleifen der Oberfläche der zementgebundenden Platte unter Verwendung eines 200" er Korns und anschließendes Reinigen mittels Bürsten oder Absaugen,
b) Auftragen eines Primers mit einer Menge von ca. 10 g/m² mit nachfolgendem Aufbringen einer weißen Grundierung in einer Menge von ca. 20 g/m²,
c) Zwischentrocknen der Platte oder Härten der Grundierung unter Verwendung von UV-Lampen,
d) Bedrucken der Oberfläche der zementgebundenen Platte mit einer Dekorschicht mittels Inkjet-Verfahren,
e) Auftragen eines ersten Lackes in einer Menge von ca. 10 g/m² und Aushärten des ersten Schutzlackes unter Verwendung von UV-Lampen,
f) Auftragen eines zweiten Lackes in einer Menge von ca. 80 g/m² und Anhärten des zweiten Schutzlackes unter Verwendung von UV-Lampen oder Elektronenstrahlhärtung (ESH), und
g) Auftragen eines Decklackes in einer Menge von ca. 10 bis 15 g/m² und Härten des Decklackes unter Verwendung von UV-Lampen oder Elektronenstrahlhärtung (ESH).

2. Verfahren nach Anspruch 1, **dadurch gekennzeichnet, dass** der UV-beständige Lack weitere Additive , insbesondere Pigmente, abriebfeste Partikel, Flammschutzmittel und/oder leitfähige Substanzen umfasst.

3. Verfahren nach Anspruch 1 oder 2, **dadurch gekennzeichnet, dass** als zementgebundene Platte eine zemnetgebundene Holzfaserplatte und/oder eine zementgebundene Holzspanplatte verwendet werden.

4. Verfahren nach einem der vorhergehenden Ansprüche, **dadurch gekennzeichnet, dass** die zementgebundene Platte zusätzlich mindestens eine Gegenzugsbeschichtung und/oder mindestens eine schalldämmende und/oder wärmedämmende Schicht umfasst.

## Claims

1. Method for producing a cement-bound board, having at least one top face and at least one bottom face, for outdoor use, at least one of the faces being imprinted with a decorative layer, and the decorative layer bearing at least one protective layer comprising at least one UV-resistant coating material, comprising the following steps:
a) abrading of the surface of the cement-bound board, using a 200-grade abrasive, and subsequent cleaning by means of brushing or suction,
b) application of a primer with an amount of approximately 10 g/m², with subsequent application of a white primer in an amount of approximately 20 g/m²,
c) interim drying of the board or curing of the primer using UV lamps,
d) printing of the surface of the cement-bound board with a decorative layer by means of inkjet methods,
e) application of a first coating material in an amount of approximately 10 g/m² and curing of the first protective coating using UV lamps,
f) application of the second coating material in an amount of approximately 80 g/m² and initial curing of the second protective coating using UV lamps or electron beam curing (EBC), and
g) application of a topcoat material in an amount of approximately 10 to 15 g/m² and curing of the topcoat using UV lamps or electron beam curing (EEC).

2. Method according to Claim 1, **characterized in that** the UV-resistant coating material comprises further additives, more particularly pigments, abrasion-resistant particles, flame retardants and/or conductive substances.

3. Method according to Claim 1 or 2, **characterized in that** use is made as cement-bound board of a cement-bound wood fibreboard and/or a cement-bound wood chipboard.

4. Method according to any of the preceding claims, **characterized in that** the cement-bound board further comprises at least one backing coating and/or at least one sound insulation and/or heat insulation layer.

## Revendications

1. Procédé pour la fabrication d'une plaque liée à du ciment, comportant au moins une face supérieure et au moins une face inférieure pour utilisation à l'extérieur, une couche décorative étant imprimée sur au moins l'une des faces, et sur la couche décorative étant disposée au moins une couche protectrice comprenant au moins une peinture résistante aux UV, comprenant les étapes suivantes :
a) polissage de la surface de la plaque liée à du ciment avec utilisation d'un grain 200 et nettoyage subséquent par brossage ou aspiration,
b) application d'un primaire en une quantité d'environ 10g/m² avec application subséquente d'une couche de fond blanche en une quantité d'environ 20 g/m²,
c) séchage intermédiaire de la plaque ou durcissement de la couche de fond à l'aide de lampes UV,
d) impression de la surface de la plaque liée à du ciment avec une couche décorative au moyen d'un procédé par jet d'encre,
e) application d'une première peinture en une quantité d'environ 10 g/m² et durcissement de la première peinture protectrice à l'aide de lampes UV,
f) application d'une deuxième peinture en une quantité d'environ 80 g/m² et durcissement de la deuxième peinture protectrice à l'aide de lampes UV ou d'irradiation par faisceau d'électrons (IFE), et
g) application d'une peinture de finition en une quantité d'environ 10 à 15 g/m² et durcissement de la peinture de finition à l'aide de lampes UV ou d'irradiation par faisceau d'électrons (IFE).

2. Procédé selon la revendication 1, **caractérisé en ce que** la peinture résistante aux UV comprend d'autres additifs, en particulier des pigments, des particules résistantes à l'abrasion, des agents ignifuges et/ou des substances conductrices.

3. Procédé selon la revendication 1 ou 2, **caractérisé en ce qu'**on utilise comme plaque liée à du ciment un panneau de fibres de bois lié à du ciment et/ou un panneau de particules lié à du ciment.

4. Procédé selon l'une quelconque des revendications précédentes, **caractérisé en ce que** la plaque liée à du ciment comprend additionnellement au moins un revêtement contre-traction et/ou au moins une couche thermo-isolante ou d'isolation phonique.
